# EUROPÄISCHE PATENTSCHRIFT

(11) **EP 2 767 602 B1**
(45) Veröffentlichungstag und Bekanntmachung des Hinweises auf die Patenterteilung: **17.04.2019**
(21) Anmeldenummer: 13155226.7
(22) Anmeldetag: 14.02.2013
(51) Int. Cl.: C21D 8/04, C21D 9/48, C22C 38/00, C22C 38/06

(54) **Kaltgewalztes Stahlflachprodukt für Tiefziehanwendungen und Verfahren zu seiner Herstellung**
Cold rolled steel flat product for deep drawing applications and method for its production
Produit plat en acier laminé à froid pour applications d'emboutissage profond et son procédé de fabrication

(43) Veröffentlichungstag der Anmeldung: 20.08.2014
(73) Patentinhaber: ThyssenKrupp Steel Europe AG, 47166 Duisburg (DE)
(72) Erfinder: Dorner, Dorothée, Dr., 40629 Düsseldorf (DE); Höckling, Christian, 47058 Duisburg (DE); Hofmann, Harald, Dr.-Ing., 44357 Dortmund (DE); Miller, Magnus, 47249 Duisburg (DE); Schirmer, Matthias, Dipl.-Ing., 40235 Düsseldorf (DE); Schwabe, Jonas, Dipl.-Ing., 47053 Duisburg (DE); Zimmermann, Alexander, Dipl.-Ing., 52074 Aachen (DE)
(74) Vertreter: Cohausz & Florack

(56) Entgegenhaltungen:
- EP-A2- 0 826 787
- GB-A- 1 044 801
- JP-A- 2001 271 148
- JP-A- 2010 121 213
- US-A- 4 334 923
- US-A1- 2010 300 585

## Beschreibung

Die Erfindung betrifft ein kaltgewalztes Stahlflachprodukt für Tiefziehanwendungen, das ein in Folge einer Dichtereduzierung vermindertes Gewicht bei optimierten mechanischen Eigenschaften und einer optimierten Verformbarkeit besitzt. Ebenso betrifft die Erfindung ein Verfahren zur Herstellung eines solchen Stahlflachprodukts.

Wenn hier von Stahlflachprodukten die Rede ist, so sind damit durch Walzprozesse gewonnene Stahlbänder, Stahlbleche und daraus gewonnene Platinen, Zuschnitte und desgleichen bezeichnet.

Sofern hier im Zusammenhang mit einer Legierungsvorschrift Angaben zum Gehalt eines Legierungselements gemacht werden, beziehen sich diese auf das Gewicht, sofern nicht ausdrücklich etwas anderes angegeben ist.

Insbesondere bei im Bereich des Fahrzeugbaus eingesetzten Stahlflachprodukten sind neben dem Verhältnis von Festigkeit zu Umformbarkeit physikalische Eigenschaften wie Steifigkeit und Dichte im Hinblick auf die allgemein angestrebte Gewichtseinsparung und Verbesserung der Eigenfrequenzen des jeweiligen Fahrzeugs von besonderer Bedeutung. Eine deutliche Minimierung der Dichte und damit einhergehend des Gewichts kann bei Stählen durch Zulegieren größerer Gehalte an leichtem Al erreicht werden. Bei hinreichend hohen Al-Gehalten tritt zudem Vorordnungsphase (K-Zustand) oder Ordnungsphase Fe3Al (D03) auf, die teilchenhärtend, festigkeitssteigernd und duktilitätsmindernd wirken.

Den anwendungsbezogenen Vorteilen von ferritischem Fe-Al-Stahl mit hohen Al-Gehalten der hier in Rede stehenden Art stehen Schwierigkeiten bei der Erzeugung und Verarbeitung gegenüber. So zeigen praktische Erfahrungen, dass ein nicht rekristallisierter Bandkernbereich am aus solchen Stählen erzeugten Warmband reduziert werden muss, da andernfalls Schwierigkeiten beim Besäumen und beim Kaltwalzen des Warmbands auftreten können. Darüber hinaus müssen im Stand der Technik aufwändige Prozesse durchlaufen werden, um anisotrope Kaltbandeigenschaften aufgrund einer ungeeigneten Kaltbandtextur zu vermeiden. Solche Anisotropien sind durch niedrige r- und n-Werte gekennzeichnet und bringen eine niedrige Bruchdehnung mit sich. Daraus resultiert ein problematisches Umform- und Bearbeitungsverhalten von aus Fe-Al-Stahl mit hohem Al-Gehalt erzeugten kaltgewalzten Stahlflachprodukten.

Die voranstehend zusammengefassten Probleme nehmen mit ansteigendem Al-Gehalt zu und begrenzen daher die bisher erreichbare Dichtereduktion. So gilt in der Praxis, dass Al-haltige tiefziehfähige Stähle maximal 6,5 Gew.-% Al enthalten dürfen (s. U. Brüx "Tiefziehfähige Eisen-Aluminium-Leichtbaustähle", Konstruktion April 4, 2002).

Neben dem voranstehend erläuterten Stand der Technik ist aus der EP 0 826 787 A2 ein für Fahrzeugteile und Fassadenverkleidungen bestimmter höherfester Leichtbaustahl bekannt, der ein rein ferritisches Gefüge und einen Al-Gehalt von > 5 bis 9 Gew.-% Al, einen Si-Gehalt von weninger < 0,2 Gew.-% Si und einen Mn-Gehalt von 0,03 bis 0,2 Gew.-% aufweist, ohne dass in der Legierung dieses Stahls Seltenerdmetalle in legierungsrelevanten Gehalten vorhanden sind.

Des Weiteren ist aus der JP 2010-121213 A ein Verfahren zur Herstellung eines hochfesten Stahlblechs bekannt, das eine geringe spezifische Dichte von < 7,2, Zugfestigkeit von ≥ 440 MPa und eine Dehnung von ≥ 25 % besitzen soll. Das Stahlblech besteht aus einem Stahl, der (in Gew.-%) 0,001 - 0,01 % C, ≤ 3,0 % Si, >0,2 - 3,0 % Mn, ≤ 0,02% P, ≤ 0,02% S, 5,0 - 10,0 % Al, 0,001 - 0,05 % N, und als Rest Fe und unvermeidbare Verunreinigungen enthält, wobei der Mn- und S-Gehalt der Bramme die Bedingung bis 20 < (Mn / S) erfüllen. Optional können in der Legierung des Stahls Seltenerdmetalle vorhanden sein, um die Entschwefelung des Stahls durch Sulfidbildung zu unterstützen.

Schließlich ist aus der JP 2001 271148 A ein Stahlblech bekannt, das eine verbesserte Hochtemperatur-Oxidationsbeständigkeit aufweisen soll. Hierzu besteht dieses bekannte Stahlblech aus einem Stahl, der (in Gew.-%) ≤ 0,01% C, 0,01 - 2,0% Si, 0,05 - 2,5% Mn, ≤ 0,02 % P, 5 - 10 % Al, ≤ 0,010 % S und ≤ 0,010 % N, Rest Eisen und unvermeidbare Verunreinigungen enthält. Optional können in Summe 0,01 - 0,3 Gew.-% an Ti, Nb, Mo und V, in Summe 0,01 - 0,2 Gew.-% an La, Ce, Nd und Y, 1 - 8 % Cr und 0,0002 - 0,002% B in dem Stahl vorhanden sein. Durch die Zugabe der Seltenerdmetalle soll sich ein schützender Al-Oxidfilm an der Oberfläche des Stahlflachprodukts ausbilden, um eine hohe Beständigkeit des Stahlblechs gegen Hochtemperaturoxidation zu gewährleisten.

Vor dem Hintergrund des voranstehend erläuterten Standes der Technik bestand die Aufgabe der Erfindung darin, ein Stahlflachprodukt zu schaffen, das bei einer deutlichen Gewichtsreduzierung optimierte Verformungseignung und ebenso optimierte mechanische Eigenschaften aufweist.

Darüber hinaus sollte ein Verfahren zur Herstellung eines solchen Stahlflachprodukts angegeben werden.

Erfindungsgemäß wird diese Aufgabe im Hinblick auf das kaltgewalzte Stahlflachprodukt dadurch gelöst, dass ein Produkt mit den in Anspruch 1 angegebenen Merkmalen bereitgestellt wird.

Die erfindungsgemäße Lösung der oben genannten Aufgabe in Bezug auf das Verfahren besteht darin, dass bei der Herstellung von erfindungsgemäßen Stahlflachprodukten die in Anspruch 8 angegebenen Arbeitsschritte absolviert werden.

Vorteilhafte Ausgestaltungen der Erfindung sind in den abhängigen Ansprüchen angegeben und werden nachfolgend wie der allgemeine Erfindungsgedanke im Einzelnen erläutert.

Ein erfindungsgemäßes kaltgewalztes Stahlflachprodukt für Tiefziehanwendungen besteht aus einem Stahl, der neben Eisen und unvermeidbaren Verunreinigungen (in Gew.-%) C: bis zu 0,1 %, Al: 6,5 - 11 %, mindestens ein Seltenerdmetall aus der Gruppe "Ce, La" mit der Maßgabe, dass der Gehalt an Seltenerdmetallen 0,02 - 0,2 % beträgt, P: bis zu 0,1 %, S: bis zu 0,03 %, N: bis zu 0,1 % sowie optional eines oder mehrere Elemente aus der Gruppe "Mn, Si, Nb, Ti, Mo, Cr, Zr, V, W, Co, Ni, B, Cu, Ca, N" mit der Maßgabe enthält, Mn: bis zu 6 %, Si: bis zu 1 %, Nb: bis zu 0,3 %, Ti: bis zu 0,3 %, Zr: bis zu 1 %, V: bis zu 1 %, W: bis zu 1 %, Mo: bis zu 1 %, Cr: bis zu 3 %, Co: bis zu 1 %, Ni: bis zu 2 %, B: bis zu 0,1 %, Cu: bis zu 3 %, Ca: bis zu 0,015 %. Dabei weist das erfindungsgemäße kaltgewalzte Stahlflachprodukt einen r-Wert, der mindestens 1 ist, und ein Gefüge auf, das weitestgehend frei von κ-Karbiden ist. Dementsprechend liegt der κ-Karbid-Gehalt eines erfindungsgemäßen Stahlflachprodukts bei 0 Vol.-% (vollständig κ-Karbid-freier Zustand) bis höchstens 0,1 Vol.-%. Durch den minimierten κ-Karbid-Gehalt ist die Prozessierbarkeit des erfindungsgemäßen Stahlflachprodukts sicher gewährleistet.

In der für ein erfindungsgemäßes Stahlflachprodukt erfindungsgemäß vorgesehenen Legierungsvorschrift sind außer Eisen nur Al und mindestens ein aus der Gruppe der Seltenerdmetalle zugeordnetes Element Pflichtbestandteile. Dementsprechend enthält der erfindungsgemäß verarbeitete Stahl neben Eisen und unvermeidbaren Verunreinigungen (in Gew.-%) mindestens 6,5 - 11 % Al, bis zu 0,1 % C und einen Gehalt von 0,02 - 0,2 % an einem oder mehreren Elementen der Gruppe der Seltenerdmetalle.

Das erfindungsgemäße kaltgewalzte Stahlband zeichnet sich durch r-Werte von mindestens 1 aus, wobei erfindungsgemäße Stahlflachprodukte regelmäßig r-Werte größer 1 erreichen. Der hohe r-Wert steht für eine gute Tiefziehfähigkeit des erfindungsgemäßen kaltgewalzten Stahlflachprodukts, da mit steigendem r-Wert die Neigung zum Ausdünnen beim Tiefziehen verringert wird und damit einhergehend stärkere Tiefziehgrade ermöglicht werden. Es bestände sonst die Gefahr von Bauteilversagen an der ausgedünnten Stelle.

Ein erfindungsgemäßes kaltgewalztes Stahlflachprodukt weist dabei nicht nur hohe r-Werte auf, sondern erreicht auch eine Dehnung A50 von regelmäßig mehr als 15 %, insbesondere mindestens 18 %. Dabei ist charakteristisch für das Gefüge eines erfindungsgemäßen Stahlflachprodukts, dass es vollständig ferritisch und, wie oben ausgeführt, typischerweise weitestgehend frei von κ-Karbiden (Fe-Al-C-Karbide) ist.

Der hohe Aluminiumgehalt erfindungsgemäßer Stahlflachprodukte bewirkt neben einer Dichte- und Gewichtsabnahme auch eine Steigerung des Energieabsorptionsvermögens und damit einhergehend eine Verbesserung des Crashverhaltens. Mit der Erfindung stehen so dichtereduzierte Stahlflachprodukte mit verbesserten Crash-Eigenschaften und einem vergleichsweise hohen E-Modul zur Verfügung, die auf einfache Weise erzeugt werden können und optimale Voraussetzungen für den Einsatz im Fahrzeugbau bieten.

Neben den Pflichtbestandteilen kann der erfindungsgemäße Stahl eine Vielzahl von weiteren Legierungselementen enthalten, um bestimmte Eigenschaften einzustellen. Die hierzu in Frage kommenden Elemente sind in der Gruppe "Mn, Si, Nb, Ti, Mo, Cr, Zr, V, W, Co, Ni, B, Cu, Ca, N" zusammengefasst. Jedes dieser jeweils wahlweise zugegebenen Legierungselemente kann im erfindungsgemäßen Stahl vorhanden sein oder vollständig fehlen, wobei das jeweilige Element auch dann als "nicht vorhanden" anzusehen ist, wenn es im erfindungsgemäßen Stahlflachprodukt in einer Menge präsent ist, in der es unwirksam ist und daher den herstellungsbedingt unvermeidbaren Verunreinigungen zuzurechnen ist.

Aluminium ist im erfindungsgemäßen Stahl in Gehalten von 6,5 - 11 Gew.-% vorhanden, wobei Al-Gehalte von mehr als 6,5 Gew.-%, insbesondere mehr als 6,7 Gew.-% oder mehr als 7 Gew.-%, im Hinblick auf die angestrebte Dichtereduktion vorteilhaft sind. Durch die Anwesenheit hoher Al-Gehalte ist die Dichte des Stahls verringert und seine Korrosions- und Oxidationsbeständigkeit deutlich verbessert. Gleichzeitig erhöht Al in diesen Gehalten die Zugfestigkeit. Zu hohe Gehalte an Al können jedoch zu einer Verschlechterung des Umformverhaltens führen, die sich in einer Abnahme des r-Wertes ausdrückt. Um die negativen Auswirkungen von Al zu minimieren, ist daher der Al-Gehalt auf maximal 11 Gew.-% beschränkt. Ein optimal ausgewogenes Verhältnis von verminderter Dichte und Verarbeitbarkeit stellt sich ein, wenn im erfindungsgemäßen Stahl 8 - 11 Gew.-% Al, insbesondere mindestens 9 Gew.-% Al, vorhanden sind.

Der C-Gehalt ist in erfindungsgemäßem Stahl auf höchstens 0,1 Gew.-%, insbesondere 0,07 Gew.-%, beschränkt, wobei niedrige C-Gehalte von weniger als 0,05, insbesondere 0,01 Gew.-% oder weniger, besonders günstig sind. Oberhalb von 0,1 Gew.-% liegende C-Gehalte können die Bildung von unerwünschten spröden Kappa-Karbiden ("κ-Karbiden") an den Korngrenzen und eine dadurch bedingte Verminderung der Warm- und Kaltumformbarkeit verursachen. In der Praxis hat es sich in dieser Hinsicht als zweckmäßig erwiesen, den C-Gehalt des erfindungsgemäßen Stahls im Bereich von bis zu 0,05 Gew.-% einzustellen, wobei ein erfindungsgemäßer Stahl typischerweise bis zu 0,008 Gew.-% enthält.

Der Vermeidung der Entstehung von κ-Karbiden (Fe-Al-C-Verbindungen) kommt beim erfindungsgemäßen Stahl eine besondere Bedeutung zu. κ-Karbide bilden sich bei der Verarbeitung von gattungsgemäßen Stählen frühzeitig während der Warmverarbeitung bei hohen Temperaturen auf den Korngrenzen und bewirken eine Versprödung des Materials. Durch die erfindungsgemäße Minimierung des C-Gehalts und durch die im Rahmen der erfindungsgemäßen Vorgaben erfolgende Zugabe karbidbildender Legierungselemente wird ein möglichst geringer freier C-Gehalt eingestellt.

Als besonders effektiv im Hinblick auf die angestrebte Verformbarkeit des erfindungsgemäßen Stahls hat es sich erwiesen, dass dem erfindungsgemäßen Stahl mindestens ein Element aus der Gruppe der Seltenerdmetalle in Gehalten von 0,02 - 0,2 Gew.-%, insbesondere bis zu 0,15 Gew.-%, zugegeben wird, wobei der Seltenerdmetall-Gehalt typischerweise mindestens 0,03 Gew.-% beträgt. Cer und Lanthan stehen hierzu vergleichbar kostengünstig und in ausreichenden Mengen zur Verfügung. Die Anwesenheit von Seltenerdmetallen trägt zu einer verbesserten Oxidationsbeständigkeit und Festigkeit eines erfindungsgemäßen Stahlflachprodukts bei und wirkt entschwefelnd sowie desoxidierend. Besonders zielgerichtet lassen sich die positiven Einflüsse von Seltenerdmetallen im erfindungsgemäßen Stahl nutzen, wenn die Gehalte an Seltenerdmetallen mindestens 0,03 Gew.-% betragen, wobei im Bereich von 0,06 - 0,12 Gew.-%, insbesondere 0,06 - 0,10 Gew.-%, liegende Seltenerdmetall-

Gehalte eine besonders betriebssichere Erzeugung von erfindungsgemäßen kaltgewalzten Stahlflachprodukten ermöglichen.

Um negative Einflüsse von Schwefel und Phosphor auf die Eigenschaften des erfindungsgemäß verarbeiteten Stahls zu vermeiden, sind der S-Gehalt auf maximal 0,03 Gew.-%, bevorzugt maximal 0,01 Gew.-%, und der P-Gehalt auf maximal 0,1 Gew.-%, bevorzugt maximal 0,05 Gew.-%, beschränkt.

Der N-Gehalt des erfindungsgemäßen Stahlflachprodukts ist auf höchstens 0,1 Gew.-%, insbesondere höchstens 0,02 Gew.-%, bevorzugt höchstens 0,001 Gew.-%, beschränkt, um die Bildung größerer Mengen von Al-Nitriden zu vermeiden. Diese würden die mechanischen Eigenschaften verschlechtern.

Ti, Nb, V, Zr, W und Mo können jeweils einzeln oder in unterschiedlichen Kombinationen dem erfindungsgemäßen Stahl zusätzlich als Karbidbildner zugegeben werden, um den vorhandenen C-Gehalt abzubinden. Die durch die Zugabe von einem oder mehreren der Elemente Ti, Nb, V, Zr, W, Mo jeweils gebildeten Karbide tragen zudem zur Steigerung der Festigkeit des erfindungsgemäßen Stahls bei.

Dazu können Ti und Nb in Gehalten von jeweils bis zu 0,3 Gew.-%, insbesondere jeweils bis zu 0,1 Gew.-%, V, W und Zr in Gehalten von jeweils bis zu 1 Gew.-%, insbesondere jeweils bis zu 0,5 Gew.-%, und Mo in Gehalten von jeweils bis zu 1 Gew.-% im erfindungsgemäßen Stahl enthalten sein.

Mo trägt zudem zur Erhöhung der Zugfestigkeit, Kriechbeständigkeit und Ermüdungsfestigkeit eines erfindungsgemäßen Stahlflachprodukts bei. Darüber hinaus sind die von Mo mit C gebildeten Karbide besonders fein und verbessern so die Feinheit des Gefüges des erfindungsgemäßen Stahlflachprodukts. Hohe Gehalte an Mo verschlechtern jedoch die Warm- und Kaltumformbarkeit. Um dies besonders sicher zu vermeiden, kann der optional vorhandene Mo-Gehalt eines erfindungsgemäßen Stahls auf 0,5 Gew.-% beschränkt werden.

Durch die Zugabe von Mn in Gehalten von bis zu 6 Gew.-%, insbesondere bis zu 3 Gew.-% oder bis zu 1 Gew.-%, können die Warmformbarkeit und Schweißbarkeit des erfindungsgemäßen Stahls verbessert werden. Darüber hinaus unterstützt Mn bei der Erschmelzung die Desoxidation und trägt zu einer Erhöhung der Festigkeit des Stahls bei.

Si in Gehalten von bis zu 1 Gew.-%, insbesondere bis zu 0,5 Gew.-%, unterstützt bei der Erschmelzung ebenfalls die Desoxidation und erhöht die Festigkeit und Korrosionsbeständigkeit des erfindungsgemäßen Stahls. Bei zu hohen Gehalten werden durch die Anwesenheit von Si allerdings die Duktilität des Stahls und seine Schweißeignung verringert.

Auch durch die Zugabe von Cr in Gehalten von bis zu 3 Gew.-% kann in erfindungsgemäßem Stahl vorhandener Kohlenstoff zu Karbiden abgebunden werden. Gleichzeitig erhöht die Anwesenheit von Cr die Korrosionsbeständigkeit. Besonders zielsicher werden die vorteilhaften Eigenschaften von Cr im erfindungsgemäßen Stahl dann erreicht, wenn Cr in Gehalten von bis zu 1 Gew.-% vorhanden ist.

Um eine Erhöhung der Rekristallisationstemperatur zu vermeiden, ist der Co-Gehalt des erfindungsgemäßen Stahls auf max. 1 Gew.-%, bevorzugt max. 0,5 Gew.-%, beschränkt.

Nickel in Gehalten von bis zu 2 Gew.-%, insbesondere 1 Gew.-%, trägt in erfindungsgemäßem Stahl ebenfalls zur Erhöhung der Festigkeit und Zähigkeit bei. Darüber hinaus verbessert Ni die Korrosionsbeständigkeit und verringert den Anteil an primärem Ferrit im Gefüge des erfindungsgemäßen Stahls.

Die Zugabe von B kann ebenfalls zur Ausbildung eines feinen, die Verformbarkeit des erfindungsgemäßen Stahls begünstigenden Gefüges führen. Zu hohe Gehalte an B können jedoch die Kaltumformbarkeit und die Oxidationsbeständigkeit beeinträchtigen. Daher ist der B-Gehalt des erfindungsgemäßen Stahls auf 0,05 Gew.-%, insbesondere bis zu 0,01 Gew.-%, beschränkt.

Cu in Gehalten von bis zu 3 Gew.-% verbessert im erfindungsgemäßen Stahl die Korrosionsbeständigkeit, kann aber bei höheren Gehalten auch die Warmumformbarkeit und Schweißbarkeit verschlechtern. Sofern vorhanden, ist daher der Cu-Gehalt bei einer praxisgerechten Ausgestaltung der Erfindung auf höchstens 1 Gew.-% beschränkt.

Ca in Gehalten von bis zu 0,015 Gew.-%, insbesondere 0,005 Gew.-%, bindet im erfindungsgemäßen Stahl Schwefel, welcher die Korrosionsbeständigkeit vermindern könnte.

Herstellungsbedingt wird in erfindungsgemäßen Stahl Sauerstoff aufgenommen, der mit den im Band vorhandenen Seltenerdmetallen Ausscheidungen bildet. Handelt es sich bei dem Seltenerdmetall um Ce, so liegen im erfindungsgemäß erzeugten Stahlflachprodukt Ceroxid-Ausscheidungen vor.

Erfindungsgemäß werden als Seltenerdmetalle Ce oder La verwendet, wobei das Atom-Verhältnis der Gehalte an Ce, La und O₂ die Bedingung $0,5 \leq \left(%Ce+%La\right) / % ⁢ O \leq 0,8 ,$ erfüllt, für das bevorzugt gilt $0,6 \leq \left(%Ce+%La\right) / % ⁢ O \leq 0,7 ,$ mit %Ce = jeweiliger Cer-Gehalt, %La = jeweiliger Lanthan-Gehalt und %O jeweiliger Sauerstoff-Gehalt des Stahls, jeweils angegeben in Atom-%. Diese Oxide haben einen Durchmesser kleiner 5 *µ*m.

Bei der Erzeugung eines erfindungsgemäßen kaltgewalzten Stahlflachprodukts werden erfindungsgemäß folgende Arbeitsschritte durchlaufen:
- Erschmelzen einer entsprechend den voranstehend erläuterten Maßgaben erfindungsgemäß zusammengesetzten Stahlschmelze.
- Vergießen der Stahlschmelze zu einem Vorprodukt, wie einem Block, einer Bramme, einer Dünnbramme oder einem gegossenen Band. Hier hat sich insbesondere das Vergießen zu einem endabmessungsnah gegossenen Band als vorteilhaft herausgestellt. Das endabmessungsnahe Gießen kann dabei durch Einsatz von an sich zu diesem Zweck bekannten konventionellen Gießeinrichtungen erfolgen. Hierzu zählt z. B. die "Zwei-Rollen-Bandgießmaschine". Da dieses Verfahren mit einer mitlaufenden Kokille operiert, besteht keine Relativbewegung zwischen Kokille und erstarrender Bandschale. Auf diese Weise können diese Verfahren ohne Gießpulver arbeiten und sind daher grundsätzlich gut geeignet, das Vormaterial für die Herstellung von erfindungsgemäßen Stahlflachprodukten zu erzeugen.

Beim Bandgießen ebenfalls positiv wirkt sich aus, dass das gegossene Band bis zu seiner Abkühlung allenfalls geringen mechanischen Spannungen ausgesetzt ist, so dass die Gefahr der Entstehung von Rissen im Hochtemperaturbereich minimiert ist.

Beim Erschmelzen der erfindungsgemäß vergossenen Stahlschmelze sollte zwischen der letzten Legierungszugabe und dem Abguss jeweils eine Wartezeit von mindestens etwa 15 Minuten vergehen, um eine gute Durchmischung der Stahlschmelze zu gewährleisten. Typische Abgusstemperaturen liegen im Bereich von etwa 1590 °C.

Anhand praktischer Versuche konnte zudem gezeigt werden, dass sich erfindungsgemäße Stähle zu Blöcken vergießen lassen, die dann durch Vorblocken zu Brammen ausgewalzt werden.
- Das Vorprodukt wird erforderlichenfalls auf eine 1000 - 1300 °C betragende Vorwärmtemperatur gebracht oder in diesem Temperaturbereich gehalten, wobei sich hier Vorwärmtemperaturen von 1200 - 1300 °C, insbesondere 1200 - 1280 °C, als besonders praxisgerecht erwiesen haben. Im Fall, dass das Vorprodukt eine Bramme ist, beträgt die Dauer, über die die Vorerwärmung abläuft, beispielsweise 120 - 240 Minuten.
- Das Vorprodukt wird, gegebenenfalls nach der optional durchgeführten Erwärmung auf die Vorwärmtemperatur, zu einem Warmband warmgewalzt, wobei die Walzendtemperatur mehr als 820 °C, insbesondere mehr als 850 °C, betragen soll und in der Praxis Warmwalzendtemperaturen von 820 - 1000 °C, insbesondere 850 - 1000 °C, eingestellt werden. Bei praktischen Versuchen haben sich oberhalb von 920 °C liegende Warmwalzendtemperaturen als besonders günstig herausgestellt.
- Im ungeglühten Warmband ist eine mittlere Ferritkornlänge im Bandkern zu finden, die in Bandrichtung gemessen größer 100 *µ*m ist.
- Das erhaltene Warmband wird zu einem Coil gehaspelt, wobei die Haspeltemperatur bis zu 850 °C betragen kann, insbesondere 450 - 750 °C beträgt.
- Nach dem Haspeln wird das Warmband geglüht. Diese Glühung ist von besonderer Bedeutung für die Eigenschaften des erfindungsgemäß erzeugten Stahlflachprodukts. Die Warmbandglühung wird bei einer oberhalb von 650 °C liegenden, insbesondere 700 - 900 °C betragenden Glühtemperatur durchgeführt. Glühtemperaturen von etwa 850 °C, insbesondere 850 °C +/- 20 °C, haben sich dabei als besonders praxisgerecht erwiesen. Die hierfür vorgesehenen Glühzeiten betragen bei dieser üblicherweise als Haubenglühung durchgeführten Glühung typischerweise 1 - 50 h.

In Folge der in dem erfindungsgemäß vorgegebenen Temperaturbereich durchgeführten Glühung lässt sich das Warmband trotz seiner hohen Al-Gehalte kaltwalzen, ohne dass starke Kantenrissen oder gar Bandrisse auftreten. Die Warmbandglühung dient dabei der Erzeugung eines ausreichend rekristallisierten erholten Bandkernbereichs, der Absenkung des Kaltwalzwiderstands und der Erhöhung des maximal erreichbaren Kaltwalzgrades. Eine durch die Warmbandglühung bewirkte Texturauslese und ein hoher Kaltverformungsgrad fördern die Ausbildung einer geeigneten Kaltbandtextur mit dem gewünschten Eigenschaftsprofil. Für die Warmbandglühung ist dabei insbesondere der Haubenglühprozess mit nach Maßgabe der voranstehend erläuterten Varianten eingestellten Spitzentemperaturen oberhalb von 650 °C geeignet.

Das Warmbandglühen bewirkt eine stärkere Erholung des Warmbandes und gemeinsam mit den durch die Anwesenheit von Seltenerdmetall im erfindungsgemäßen Stahl erzielten Effekten eine sehr gute, sichere Kaltwalzbarkeit.
- Erforderlichenfalls kann nach dem Glühen ein Beizen des Warmbands durchgeführt werden, um auf dem Warmband haftende Rückstände zu entfernen.
- Das geglühte und optional gebeizte Warmband wird dann zu einem kaltgewalzten Stahlflachprodukt kaltgewalzt. Das Kaltwalzen kann in einer Stufe oder zwei- oder mehrstufig erfolgen, wobei der Kaltwalzgrad mindestens 30 % betragen muss, insbesondere mindestens 40 % beträgt. Kaltwalzgrade von mehr als 40 % haben sich als besonders vorteilhaft herausgestellt. Kaltwalzgrade von mindestens 30 %, bevorzugt mehr als 40 %, werden benötigt, um Versetzungen in ausreichender Zahl in das Material einzubringen. Diese Versetzungsdichte ist die treibende Kraft für die nach dem Kaltwalzen durchgeführte rekristallisierende Schlussglühung, die die gewünschte rekristallisierte Mikrostruktur und Textur des fertigen erfindungsgemäßen Stahlflachprodukts einstellt.

Im Fall, dass das Kaltwalzen in zwei oder noch mehr Kaltwalzstufen durchgeführt wird, kann zwischen den Kaltwalzstufen eine Zwischenglühung durchgeführt werden.
- Nach dem Kaltwalzen wird das erhaltene Kaltband einer Glühung unterzogen, die im kontinuierlichen Glühprozess oder batchweise als Haubenglühung ausgeführt wird. Sowohl die Schlussglühung als auch die optional beim Kaltwalzen durchgeführten Zwischenglühungen können in konventioneller Weise bei Temperaturen und Glühdauern durchgeführt werden, die an sich bekannt sind. Bei der abschließenden Schlussglühung des Kaltbandes bildet sich ein Material mit vorteilhafter Textur aus.

Die jeweilige Glühung des kaltgewaltzen Bandes kann in im kontinuierlichen Durchlauf durchlaufenen Glühanlagen mit Glühtemperaturen von 750 - 850 °C über eine typische Dauer von 1 - 20 min erfolgen, wobei sich Glühtemperaturen von mehr als 780 °C, insbesondere 800 - 850 °C, und eine Glühdauer von 2 - 5 min als besonders praxisgerecht erwiesen haben. Alternativ kann die jeweilige Glühung auch in einer Haubenglühanlage durchgeführt werden, bei der die Glühtemperatur mehr als 650 °C, insbesondere 650 - 850 °C, und die Glühdauer 1 - 50 h beträgt. In der Praxis haben sich für das Haubenglühen Glühtemperaturen von 700 - 800 °C und eine Glühdauer von 1 - 30 h besonders bewährt.
- Optional kann das erhaltene Kaltband beispielsweise zur Verbesserung seiner Korrosionsbeständigkeit mit einer metallischen Schutzschicht belegt werden, die beispielsweise auf Al oder Zn basiert. Hierzu eignen sich die an sich bekannten Beschichtungsverfahren.

Zur Erprobung der Erfindung sind vier erfindungsgemäße Schmelzen E1,E2,E3,E4 und drei Vergleichsschmelzen V1,V2,V3, erschmolzen worden, deren Zusammensetzungen in Tabelle 1 angegeben sind.

Die Stahlschmelzen E1 - E3 sind zu Vorprodukten in Form von Blöcken vergossen worden. Die Blöcke sind dann über eine Vorwärmdauer VD auf eine Vorwärmtemperatur VT durcherwärmt und zu Brammen umgeformt worden.

Anschließend sind die durcherwärmten Brammen bei einer Warmwalzendtemperatur WET zu einem Warmband warmgewalzt und das erhaltene Warmband bei einer Haspeltemperatur HT jeweils zu einem Coil gewickelt worden.

Aus der Stahlschmelze E4 ist über eine Zwei-Rollen-Bandgießanlage als Vorprodukt ein gegossenes Band erzeugt worden, das anschließend ebenfalls zu einem Warmband mit einer Warmwalzendtemperatur WET warmgewalzt worden ist. Die Verarbeitung zum Warmband erfolgte in einer kontinuierlichen Prozessfolge unterbrechungsfrei im Anschluss an das Bandgießen, so dass das Vorprodukt bei Eintritt in die Warmwalzeinrichtung bereits eine im Bereich der erfindungsgemäß vorgegebenen Vorwärmtemperaturen liegende Temperatur aufwies und die Vorerwärmung entfallen konnte. Auch das aus dem Stahl E4 erzeugte Warmband ist nach dem Warmwalzen bei einer Haspeltemperatur HT zu einem Coil gehaspelt worden.

Nach dem Haspeln sind die jeweils erzeugten Warmbänder, soweit in Tabelle 2 nicht anders angegeben, bei einer Glühtemperatur GT über eine Glühdauer GD einer Glühung in einer Haubenglühanlage unterzogen worden.

Die so geglühten Warmbänder sind mit einem Kaltwalzgrad KWG jeweils zu einem kaltgewalzten Stahlband kaltgewalzt worden.

Die erhaltenen kaltgewalzten Stahlbänder sind dann jeweils einer Schlussglühung bei einer Schlussglühtemperatur SGT und einer Schlussglühdauer SGD unterzogen worden. Die Schlussglühung ist dabei entweder als Durchlaufglühung oder als Haubenglühung ausgeführt worden.

Die jeweilige Vorwärmdauer VD, Vorwärmtemperatur VT, Warmwalzendtemperatur WET, Haspeltemperatur HT, Glühtemperatur GT, Glühdauer GD, der jeweilige Kaltwalzgrad KWG, die jeweilige Schlussglühtemperatur SGT, die jeweilige Schlussglühdauer SGD und die jeweils für die Schlussglühung eingesetzte Anlage ("Haube" = Haubenglühanlage, "Konti" = im kontinuierlichen Durchlauf absolvierte Durchlaufglühanlage) sind in Tabelle 2 angegeben.

Die an den so erzeugten kaltgewalzten Stahlbändern ermittelten mechanischen Eigenschaften "Streckgrenze Rp", "Zugfestigkeit Rm", "Dehnung A50", "in Walzrichtung ermittelter r-Wert r" und "in Walzrichtung ermittelter n-Wert n" sind in Tabelle 3 angegeben.

Es zeigt sich, dass die aus den erfindungsgemäß zusammengesetzten Stählen E1 - E4 in erfindungsgemäßer Weise erzeugten kaltgewalzten Stahlbänder Streckgrenzen, die regelmäßig größer 400 MPa, insbesondere größer 420 MPa sind, und dabei Werte von 500 MPa und mehr erreichen, und Zugfestigkeiten, die regelmäßig größer 500 MPa, insbesondere größer 520 MPa sind, und dabei Werte von 600 MPa und mehr erreichen, sowie Dehnungswerte A50 von mindestens 16 % aufweisen, stets r-Werte von 1 oder größer besitzen.

Die aus den erfindungsgemäßen Stählen in erfindungsgemäßer Weise erzeugten kaltgewalzten Stahlbänder enthalten neben einer Fe(Al)-Mischkristallmatrix einen härtenden Vorordnungszustand. Bei gängigen Warmwalzparametern wird im vollferritischen Phasengebiet gewalzt und man erhält Warmband mit typischem dreischichtigem Gefügeaufbau, der wiederum durch rekristallisierte globulitische Randbereiche und den nur erholten Kernbereich mit Stengelkristallen gekennzeichnet ist. In Folge des Ce-Gehalts und der erfindungsgemäßen Art und Weise der Verarbeitung wird hier jedoch eine für die Tiefziehbarkeit günstige Textur erreicht, die r-Werte von mehr als 1 sicherstellen. Bei Seltenerdmetallgehalten unterhalb von 200 ppm tritt dieser Effekt nicht auf, der sich bei Seltenerdmetallgehalten ab mindestens 300 ppm besonders sicher nutzen lässt. Die erfindungsgemäß durchgeführte Warmbandglühung baut die Versetzungsdichte im erholten Bereich ab und erleichtert ein nachfolgendes Kaltwalzprozessing. So sind die erfindungsgemäß zusammengesetzten Warmbänder nicht nur im vollferritischen Phasengebiet warmwalzbar, sondern lassen sich im Gegensatz zu den nicht erfindungsgemäßen, seltenerdmetallfreien Stählen V1 - V3 trotz der Existenz der intermetallischen Phase Fe3Al bei Raumtemperatur sicher kaltwalzen. Durch geeignete Schlussglühparameter wird ein extrem fester und dichtereduzierter Stahl darstellbar, der hohe r-Werte und dementsprechend optimierte Umformeigenschaften aufweist.

Nicht erfindungsgemäß zusammengesetzte kaltgewalzte Stahlbänder erreichen solche r-Werte selbst dann nicht, wenn diese Stahlbänder unter Berücksichtigung von Herstellparametern erzeugt worden sind, die eng angelehnt sind an die Parameter, die bei der Erzeugung der erfindungsgemäßen kaltgewalzten Stahlflachprodukte eingestellt worden sind. Die erfindungsgemäß erzeugten Stahlbänder weisen dementsprechend trotz ihrer hohen Al-Gehalte eine überlegene Tiefzieheignung auf, ohne dass dazu aufwendige legierungs- oder verfahrenstechnische Maßnahmen erforderlich sind. Auch die aus den nicht erfindungsgemäß zusammengesetzten Stähle V1, V2, V3 erzeugten kaltgewalzten Stahlbänder enthalten neben einer Fe(Al)-Mischkristallmatrix einen härtenden Vorordnungszustand. Eine Warmbandglühung erleichtert zwar auch hier das Kaltwalzprozessing. Jedoch erreichen die nicht erfindungsgemäß zusammengesetzten kaltgewalzten Stahlbänder die für ein gutes Tiefziehverhalten geforderten r-Werte nicht. Aus dem nicht erfindungsgemäßen Stahl S3 erzeugte Vorprodukte sind zwar im vollferritischen Phasengebiet warmwalzbar, lassen sich aber aufgrund der Existenz der intermetallischen Phase Fe3Al bei Raumtemperatur nicht rissfrei kaltwalzen.

**Tabelle 1**

| **Stahl** | **C** | **Si** | **Mn** | **P** | **S** | **Cr** | **Mo** | **Ni** | **Al** | **Ce** | **La** | **Ce+La** | **N** | **Ti** | **Nb** | **V** |
|---|---|---|---|---|---|---|---|---|---|---|---|---|---|---|---|---|
| **E1** | 0,008 | 0,09 | 0,15 | 0,003 | 0,005 | 0,01 | 0,00 | 0,01 | 8,20 | 0,073 | 0,040 | 0,1130 | 0,0032 | 0,001 | 0,003 | 0,002 |
| **E2** | 0,007 | 0,09 | 0,25 | 0,003 | 0,005 | 0,40 | 0,01 | 0,02 | 8,30 | 0,048 | 0,019 | 0,0670 | 0,0510 | 0,003 | 0,002 | 0,002 |
| **E3** | 0,004 | 0,09 | 0,15 | 0,003 | 0,004 | 0,01 | 0,00 | 0,01 | 10,10 | 0,067 | 0,034 | 0,1010 | 0,0048 | 0,001 | 0,001 | 0,003 |
| **E4** | 0,026 | 0,43 | 0,38 | 0,011 | <0,001 | 1,16 | 0,06 | 0,35 | 6,7 | 0,0258 | 0,0152 | 0,0410 | 0,0009 | 0,22 | 0,12 | 0,009 |
| **V1** | 0,004 | 0,14 | 0,09 | 0,007 | 0,003 | 0,04 | 0,00 | 0,03 | 8,10 | 0,0004 | 0,0002 | 0,0006 | 0,0048 | 0,004 | 0,004 | 0,016 |
| **V2** | 0,005 | 0,11 | 0,11 | 0,004 | 0,003 | 0,03 | 0,01 | 0,03 | 8,20 | 0,0009 | 0,0005 | 0,0014 | 0,0018 | 0,001 | 0,001 | 0,005 |
| **V3** | 0,006 | 0,15 | 0,11 | 0,018 | 0,002 | 0,03 | 0,00 | 0,11 | 9,70 | 0,0010 | 0,0006 | 0,0015 | 0,0031 | 0,003 | 0,004 | 0,010 |

| | | | | | | | | | | | | | | | | |
|---|---|---|---|---|---|---|---|---|---|---|---|---|---|---|---|---|
| Angaben in Gew.-%, Rest Eisen und unvermeidbare Verunreinigungen | | | | | | | | | | | | | | | | |

**Tabelle 2**

| **Stahl** | **VT [°C]** | **VD [h]** | **WET [°C]** | **HT [°C]** | **GT [°C]** | **GD [h]** | **KWG [%]** | **SGT [°C]** | **SGD** | **Anlage** |
|---|---|---|---|---|---|---|---|---|---|---|
| **E1** | 1300 | 2 | 985 | 650 | 740 | 2 | 66 | 720 | 24 h | Haube |
| **E2** | 1300 | 2 | 960 | 800 | 740 | 2 | 66 | 820 | 3 min | Konti |
| **E3** | 1300 | 2 | 1000 | 600 | 740 | 2 | 66 | 720 | 24 h | Haube |
| **E3** | 1300 | 2 | 1000 | 600 | 740 | 2 | 66 | 820 | 3 min | Konti |
| **E4** | - | - | 910 | 600 | 850 | 30 | 50 | 720 | 24 h | Haube |
| **V1** | 1300 | 2 | 930 | 800 | 740 | 2 | 66 | 720 | 24 h | Haube |
| **V1** | 1300 | 2 | 930 | 800 | 740 | 2 | 66 | 820 | 3 min | Konti |
| **V2** | 1300 | 2 | 960 | 800 | Keine Glühung | | nicht kaltwalzbar | | | |
| **V2** | 1300 | 2 | 960 | 800 | 740 | 2 | 66 | 820 | 3 min | Konti |
| **V2** | 1300 | 2 | 960 | 800 | 850 | 2 | 66 | 820 | 3 min | Konti |
| **V2** | 1300 | 2 | 960 | 800 | 740 | 2 | 80 | 820 | 3 min | Konti |
| **V3** | 1300 | 2 | 980 | 800 | 740 | 2 | nicht kaltwalzbar | | | |

**Tabelle 3**

| **Stahl** | **Rp [MPa]** | **Rm [MPa]** | **A50 [%]** | **r *)** | **n *)** |
|---|---|---|---|---|---|
| **E1** | 422 | 527 | 22 | 1,21 | 0,14 |
| **E2** | 438 | 541 | 23 | 1,02 | 0,14 |
| **E3** | 529 | 627 | 18 | 1,05 | 0,12 |
| **E3** | 520 | 609 | 19 | 1,25 | 0,12 |
| **E4** | 553 | 634 | 16 | 1,13 | 0,12 |
| **V1** | 469 | 563 | 24 | 0.71 | 0,15 |
| **V1** | 466 | 562 | 22 | 0,72 | 0,15 |
| **V2** | - | | | | |
| **V2** | 433 | 538 | 25 | 0,80 | 0,14 |
| **V2** | 428 | 533 | 21 | 0,85 | 0,15 |
| **V2** | 410 | 520 | 16 | 0,83 | 0,14 |
| **V3** | - | | | | |

| | | | | | |
|---|---|---|---|---|---|
| *) in Walzrichtung | | | | | |

## Patentansprüche

1. Kaltgewalztes Stahlflachprodukt für Tiefziehanwendungen,
- bestehend aus einem Stahl, der neben Eisen und unvermeidbaren Verunreinigungen (in Gew.-%)
C: bis zu 0,1 %,
Al: 6,5 - 11 %,
P: bis zu 0,1 %,
S: bis zu 0,03 %,
N: bis zu 0,1 %,
mindestens ein Seltenerdmetall aus der Gruppe "Ce, La" mit der Maßgabe, dass der Gehalt an Seltenerdmetallen 0,02 - 0,2 % beträgt, wobei für die Gehalte an Ce und La in Bezug auf den Gehalt an herstellungsbedingt in den Stahl aufgenommenem Sauerstoff gilt $0,5 \leq \left(%Ce+%La\right) / % ⁢ O \leq 0,8 ,$ mit %Ce = jeweiliger Cer-Gehalt, %La = jeweiliger Lanthan-Gehalt und %O jeweiliger Sauerstoff-Gehalt des Stahls, jeweils angegeben in Atom-%, sowie optional eines oder mehrere Elemente aus der Gruppe "Mn, Si, Nb, Ti, Mo, Cr, Zr, V, W, Co, Ni, B, Cu, Ca, N" mit der Maßgabe enthält,
Mn: bis zu 6 %,
Si: bis zu 1 %,
Nb: bis zu 0,3 %,
Ti: bis zu 0,3 %,
Zr: bis zu 1 %,
V: bis zu 1 %,
W: bis zu 1 %,
Mo: bis zu 1 %,
Cr: bis zu 3 %,
Co: bis zu 1 %,
Ni: bis zu 2 %,
B: bis zu 0,1 %,
Cu: bis zu 3 %,
Ca: bis zu 0,015 %,
- wobei das kaltgewalzte Stahlflachprodukt einen r-Wert, der mindestens 1 ist, aufweist und
- das Gefüge des kaltgewalzten Stahlflachprodukts 0 bis 0,1 Vol.-% κ-Karbide enthält.

2. Stahlflachprodukt nach Anspruch 1, **dadurch gekennzeichnet, dass** sein Al-Gehalt mehr als 6,7 Gew.-% beträgt.

3. Stahlflachprodukt nach Anspruch 2, **dadurch gekennzeichnet, dass** sein Al-Gehalt 8 - 11 Gew.-% beträgt.

4. Stahlflachprodukt nach einem der voranstehenden Ansprüche, **dadurch**
**gekennzeichnet, dass** sein C-Gehalt höchstens 0,05 Gew.-% beträgt.

5. Stahlflachprodukt nach einem der voranstehenden Ansprüche, **dadurch**
**gekennzeichnet, dass** sein Gehalt an Seltenerdmetallen 0,06 - 0,12 Gew.-% beträgt.

6. Verfahren zum Erzeugen eines kaltgewalzten, für Tiefziehanwendungen vorgesehenen Stahlflachprodukts umfassend folgende Arbeitsschritte
- Erschmelzen einer Stahlschmelze, die neben Eisen und unvermeidbaren Verunreinigungen (in Gew.-%)
C: bis zu 0,1 %,
Al: 6,5 - 11 %,
P: bis zu 0,1 %,
S: bis zu 0,03 %,
N: bis zu 0,1 %
mindestens ein Seltenerdmetall aus der Gruppe "Ce, La" mit der Maßgabe, dass der Gehalt an Seltenerdmetallen 0,02 - 0,2 % beträgt, wobei für die Gehalte an Ce und La in Bezug auf den Gehalt an herstellungsbedingt in den Stahl aufgenommenem Sauerstoff gilt $0,5 \leq \left(%Ce+%La\right) / % ⁢ O \leq 0,8 ,$ mit %Ce = jeweiliger Cer-Gehalt, %La = jeweiliger Lanthan-Gehalt und %O jeweiliger Sauerstoff-Gehalt des Stahls, jeweils angegeben in Atom-%, sowie optional eines oder mehrere Elemente aus der Gruppe "Mn, Si, Nb, Ti, Mo, Cr, Zr, V, W, Co, Ni, B, Cu, Ca, N" mit der Maßgabe enthält,
Mn: bis zu 6 %,
Si: bis zu 1 %,
Nb: bis zu 0,3 %,
Ti: bis zu 0,3 %,
Zr: bis zu 1 %,
V: bis zu 1 %,
W: bis zu 1 %,
Mo: bis zu 1 %,
Cr: bis zu 3 %,
Co: bis zu 1 %,
Ni: bis zu 2 %,
B: bis zu 0,1 %,
Cu: bis zu 3 %,
Ca: bis zu 0,015 %;
- Vergießen der Stahlschmelze zu einem Vorprodukt;
- optionales Durcherwärmen oder Halten des Vorprodukts auf eine 1000 - 1300 °C betragende Vorwärmtemperatur;
- Warmwalzen des Vorprodukts zu einem Warmband, wobei die Warmwalzendtemperatur 820 - 1000 °C beträgt;
- Haspeln des Warmbands zu einem Coil, wobei die Haspeltemperatur im Bereich der Raumtemperatur bis 850 °C liegt;
- Glühen des Warmbands bei einer mehr als 650 °C und bis zu 1200 °C betragenden Glühtemperatur über eine Glühdauer von 1 - 50 h;
- optional Beizen des Warmbands;
- Kaltwalzen des geglühten und optional gebeizten Warmbands zu einem kaltgewalzten Stahlflachprodukt mit einem Kaltwalzgrad, der mindestens 30 % beträgt;
- Schlussglühen des kaltgewalzten Stahlflachprodukts bei einer 650 - 850 °C betragenden Schlussglühtemperatur.

7. Verfahren nach Anspruch 6, **dadurch**
**gekennzeichnet, dass** das Vorprodukt ein gegossenes Band ist.

8. Verfahren nach einem der Ansprüche 6 oder 7,
**dadurch gekennzeichnet, dass** die Glühtemperatur beim Glühen des Warmbands mindestens 700 °C beträgt.

9. Verfahren nach einem der Ansprüche 6 - 8,
**dadurch gekennzeichnet, dass** der Kaltwalzgrad mindestens 40 % beträgt.

10. Verfahren nach einem der Ansprüche 6 - 9,
**dadurch gekennzeichnet, dass** das Kaltwalzen in zwei oder mehr Walzstufen durchgeführt und zwischen den Stufen des Kaltwalzens ein Glühen des kaltgewalzten Stahlflachprodukts durchgeführt wird.

11. Verfahren nach einem der Ansprüche 6 bis 10,
**dadurch gekennzeichnet, dass** die jeweilige Glühung des kaltgewalzten Stahlflachprodukts als Durchlaufglühung bei einer Glühtemperatur von 750 - 850 °C und einer Glühdauer von 1 - 20 min durchgeführt wird.

12. Verfahren nach einem der Ansprüche 6 - 10,
**dadurch gekennzeichnet, dass** die jeweilige Glühung des kaltgewalzten Stahlflachprodukts als Haubenglühung bei einer Glühtemperatur von 700 - 800 °C und einer Glühdauer von 1 - 30 h durchgeführt wird.

13. Verfahren nach einem der Ansprüche 6 bis 12,
**dadurch gekennzeichnet, dass** die Warmbandhaspeltemperatur 450 - 750 °C beträgt.

## Claims

1. Cold-rolled flat steel product for
deep-drawing applications,
- comprising a steel, which includes, in addition to iron and unavoidable impurities (in wt%),
C: up to 0.1%,
Al: 6.5 - 11%,
P: up to 0.1%,
S: up to 0.03%,
N: up to 0.1%,
at least one rare earth metal from the group "Ce, La" with the proviso that the content of rare earth metals amounts to 0.02 - 0.2%, whereby for the contents of Ce and La in relation to the content of oxygen taken up in the steel as a result of the production the following applies: $0.5 \leq \left(%Ce+%La\right) / % ⁢ O \leq 0.8 ,$ with %Ce = respective cerium content, %La = respective lanthanum content and %O respective oxygen content of the steel, in each case given in at%, and optionally one or more elements from the group "Mn, Si, Nb, Ti, Mo, Cr, Zr, V, W, Co, Ni, B, Cu, Ca, N" with the proviso,
Mn: up to 6 %,
Si: up to 1 %,
Nb: up to 0.3%,
Ti: up to 0.3%,
Zr: up to 1%,
V: up to 1%,
W: up to 1%,
Mo: up to 1%,
Cr: up to 3%,
Co: up to 1%,
Ni: up to 2%,
B: up to 0.1%,
Cu: up to 3%,
Ca: up to 0.015%,
- whereby the cold-rolled flat steel product has an r-value which is at least 1, and
- the structure of the cold-rolled flat steel product contains 0 to 0.1 vol% of κ-carbides.

2. Flat steel product according to Claim 1, **characterised in that** its Al content amounts to more than 6.7 wt%.

3. Flat steel product according to Claim 2, **characterised in that** its Al content amounts to 8 - 11 wt%.

4. Flat steel product according to any one of the preceding claims, **characterised in that** its C content amounts to at most 0.05 wt%.

5. Flat steel product according to any one of the preceding claims, **characterised in that** its content of rare earth metals amounts to 0.06 - 0.12 wt%.

6. Method for the production of a cold-rolled flat steel product intended for deep-drawing applications comprising the following steps:
- melting a molten steel, which includes, in addition to iron and unavoidable impurities (in wt%),
C: up to 0.1 %,
Al: 6.5 - 11%,
P: up to 0.1 %,
S: up to 0.03 %,
N: up to 0.1 %
at least one rare earth metal from the group "Ce, La" with the proviso that the content of rare earth metals amounts to 0.02 - 0.2 %, whereby for the content of Ce and La in relation to the content of oxygen taken up in the steel as a result of the production the following applies: $0.5 \leq \left(%Ce+%La\right) / % ⁢ O \leq 0.8 ,$ with %Ce = respective cerium content, %La = respective lanthanum content and %O respective oxygen content of the steel, in each case given in at%, and optionally one or more elements from the group "Mn, Si, Nb, Ti, Mo, Cr, Zr, V, W, Co, Ni, B, Cu, Ca, N" with the proviso,
Mn: up to 6%,
Si: up to 1%,
Nb: up to 0.3%,
Ti: up to 0.3%,
Zr: up to 1%,
V: up to 1%,
W: up to 1%,
Mo: up to 1%,
Cr: up to 3%,
Co: up to 1%,
Ni: up to 2%,
B: up to 0.1%,
Cu: up to 3%,
Ca: up to 0.015%,
- casting the molten steel into a precursor;
- optional warming or holding of the precursor at a preheating temperature amounting to 1000 - 1300 °C;
- hot rolling the precursor into a hot-rolled strip, whereby the hot rolling end temperature amounts to 820-1000 °C;
- coiling of the hot-rolled strip into a coil, whereby the coiling temperature is in the range of the ambient temperature up to 850 °C;
- annealing of the hot-rolled strip at an annealing temperature greater than 650 °C and up to 1200 °C over an annealing time of 1 - 50 h;
- optional pickling of the hot-rolled strip;
- cold rolling of the annealed and optionally pickled hot-rolled strip into a cold-rolled flat steel product having a cold-rolling degree that amounts to at least 30%;
- Final annealing of the cold-rolled flat steel product at a final annealing temperature of 650 - 850 °C.

7. Method according to Claim 6, **characterised in that** the precursor is a cast strip.

8. Method according to any one of Claims 6 or 7, **characterised in that** the annealing temperature during annealing of the hot-rolled strip amounts to at least 700 °C.

9. Method according to any one of Claims 6 to 8, **characterised in that** the cold-rolling degree amounts to at least 40%.

10. Method according to any one of Claims 6 to 9, **characterised in that** the cold rolling is carried out in two or more rolling stages and between the stages of cold rolling an annealing of the cold-rolled flat steel product is performed.

11. Method according to any one of Claims 6 to 10, **characterised in that** the respective annealing of the cold-rolled flat steel product is carried out as a continuous annealing at an annealing temperature of 750 - 850 °C and an annealing time of 1-20 min.

12. Method according to any one of Claims 6 to 10, **characterised in that** the respective annealing of the cold-rolled flat steel product is carried out as a bell annealing at an annealing temperature of 700 - 800 °C and an annealing time of 1 - 30 h.

13. Method according to any one of Claims 6 to 12, **characterised in that** the hot-rolled strip coiling temperature amounts to 450 - 750 °C.

## Revendications

1. Produit plat en acier laminé à froid pour applications d'emboutissage,
- composé d'un acier qui, outre du fer et d'inévitables impuretés, contient (en % massiques)
C : jusqu'à 0,1 %,
Al : de 6,5 à 11 %,
P : jusqu'à 0,1 %,
S : jusqu'à 0,03 %,
N : jusqu'à 0,1 %,
au moins une terre rare du groupe « Ce, La » avec pour indication que la teneur en terres rares est de 0,02 à 0,2 %, la relation suivante s'appliquant aux teneurs en Ce et en La en référence à la teneur en oxygène absorbé dans l'acier en raison de la fabrication $0,5 \leq \left(%Ce+%La\right) / % ⁢ O \leq 0,8 ,$ avec %Ce désignant la teneur respective en Cérium, %La la teneur respective en lanthane et %O la teneur respective en oxygène de l'acier, respectivement indiquées en % atomiques, et aussi, en option, un ou plusieurs éléments du groupe « Mn, Si, Nb, Ti, Mo, Cr, Zr, V, W, Co, Ni, B, Cu, Ca, N » avec pour indication
Mn : jusqu'à 6 %,
Si : jusqu'à 1 %,
Nb : jusqu'à 0,3 %,
Ti : jusqu'à 0,3 %,
Zr : jusqu'à 1 %,
V : jusqu'à 1 %,
W : jusqu'à 1 %,
Mo : jusqu'à 1 %,
Cr : jusqu'à 3 %,
Co : jusqu'à 1 %,
Ni : jusqu'à 2 %,
B : jusqu'à 0,1 %,
Cu : jusqu'à 3 %,
Ca : jusqu'à 0,015 %,
- le produit plat en acier laminé à froid possédant une valeur r qui est au moins égale à 1 et
- la structure du produit plat en acier laminé à froid contenant 0 à 0,1 % volumique de carbures de K.

2. Produit plat en acier selon la revendication 1, **caractérisé en ce que** sa teneur en Al est supérieure à 6,7 % massiques.

3. Produit plat en acier selon la revendication 2, **caractérisé en ce que** sa teneur en Al est de 8 à 11 % massiques.

4. Produit plat en acier selon l'une des revendications précédentes, **caractérisé en ce que** sa teneur en C est au maximum égale à 0,05 % massique.

5. Produit plat en acier selon l'une des revendications précédentes, **caractérisé en ce que** sa teneur en terres rares est de 0,06 à 0,12 % massique.

6. Procédé de production d'un produit plat en acier laminé à froid conçu pour des applications d'emboutissage, comprenant les étapes suivantes
- fonte d'un acier liquide qui, outre du fer et d'inévitables impuretés, contient (en % massiques)
C : jusqu'à 0,1 %,
Al : de 6,5 à 11 %,
P : jusqu'à 0,1 %,
S : jusqu'à 0,03 %,
N : jusqu'à 0,1 %,
au moins une terre rare du groupe « Ce, La » avec pour indication que la teneur en terres rares est de 0,02 à 0,2 %, la relation suivante s'appliquant aux teneurs en Ce et en La en référence à la teneur en oxygène absorbé dans l'acier en raison de la fabrication $0,5 \leq \left(%Ce+%La\right) / % ⁢ O \leq 0,8 ,$ avec %Ce désignant la teneur respective en Cérium, %La la teneur respective en lanthane et %O la teneur respective en oxygène de l'acier, respectivement indiquées en % atomiques, et aussi, en option, un ou plusieurs éléments du groupe « Mn, Si, Nb, Ti, Mo, Cr, Zr, V, W, Co, Ni, B, Cu, Ca, N » avec pour indication
Mn : jusqu'à 6 %,
Si : jusqu'à 1 %,
Nb : jusqu'à 0,3 %,
Ti : jusqu'à 0,3 %,
Zr : jusqu'à 1 %,
V : jusqu'à 1 %,
W : jusqu'à 1 %,
Mo : jusqu'à 1 %,
Cr : jusqu'à 3 %,
Co : jusqu'à 1 %,
Ni : jusqu'à 2 %,
B : jusqu'à 0,1 %,
Cu : jusqu'à 3 %,
Ca : jusqu'à 0,015 %,
- coulée de l'acier liquide en un produit primaire ;
- en option, chauffage à coeur ou maintien du produit primaire à une température de préchauffage de 1000 à 1300 °C ;
- laminage à chaud du produit primaire en un feuillard à chaud, la température finale de laminage à chaud étant de 820 à 1000 °C ;
- bobinage du feuillard à chaud en un feuillard, la température de bobinage se trouvant dans la plage de la température ambiante à 850 °C ;
- recuit du feuillard à chaud à une température de recuit supérieure à 650 °C et égale au maximum à 1200 °C sur une durée de recuit de 1 à 50 h ;
- en option, décapage du feuillard à chaud ;
- laminage à froid du feuillard à chaud recuit et optionnellement décapé en un produit plat en acier laminé à froid avec un degré de laminage à froid qui est au moins égal à 30 % ;
- recuit final du produit plat en acier laminé à froid à une température de recuit finale de 650 à 850 °C.

7. Procédé selon la revendication 6, **caractérisé en ce que** le produit primaire est un feuillard brut de coulée.

8. Procédé selon l'une des revendications 6 ou 7, **caractérisé en ce que** la température de recuit lors du recuit du feuillard à chaud est au moins égale à 700 °C.

9. Procédé selon l'une des revendications 6 à 8, **caractérisé en ce que** le degré de laminage à froid est au moins égal à 40 %.

10. Procédé selon l'une des revendications 6 à 9, **caractérisé en ce que** le laminage à froid est effectué en deux étapes de laminage ou plus et qu'un recuit du produit plat en acier laminé à froid est effectué entre les étapes du laminage à froid.

11. Procédé selon l'une des revendications 6 à 10, **caractérisé en ce que** le recuit respectif du produit plat en acier laminé à froid est effectué sous la forme d'un recuit en continu à une température de recuit de 750 à 850 °C et une durée de recuit de 1 à 20 min.

12. Procédé selon l'une des revendications 6 à 10, **caractérisé en ce que** le recuit respectif du produit plat en acier laminé à froid est effectué sous la forme d'un recuit sous cloche à une température de recuit de 700 à 800 °C et une durée de recuit de 1 à 30 h.

13. Procédé selon l'une des revendications 6 à 12, **caractérisé en ce que** la température de bobinage du feuillard à chaud est de 450 à 750 °C.
